# FASCICULE DE BREVET EUROPEEN

(11) **EP 0 773 088 B1**
(45) Date de publication et mention de la délivrance du brevet: **03.01.2001**
(21) Numéro de dépôt: 96402229.7
(22) Date de dépôt: 18.10.1996
(51) Int. Cl.: B24B 37/04, B24D 7/14

(54) **Rodoir et son procédé de fabrication**
Honwerkzeug und Herstellungsverfahren desselben
Hone and manufacturing of the same

(30) Priorité: 08.11.1995 FR 9513199
(43) Date de publication de la demande: 14.05.1997
(73) Titulaire: SOCIETE DITE: LAM-PLAN S.A., F-74240 Gaillard (FR)
(72) Inventeur: Broido, Georges Henri, Les Terrasses de Genève, 74 160 St Julien en Genevois (FR)
(74) Mandataire: Eidelsberg, Victor Albert

(56) Documents cités:
- US-A- 3 913 279
- US-A- 5 022 191
- PATENT ABSTRACTS OF JAPAN vol. 013, no. 335 (M-856), 27 Juillet 1989 & JP 01 115575 A (TOKIN CORP), 8 Mai 1989,

## Description

On connaît déjà un rodoir comprenant deux matières non abrasives de dureté différente sous la forme d'îlots disséminés dans une matrice.

La fabrication de ces rodoirs est compliquée car elle suppose la fabrication préalable des îlots et leur mise en place dans la matrice, cette dernière opération ne pouvant même pas être effectuée lorsque le rodoir a de très petites dimensions.

L'invention pallie ces inconvénients par un rodoir plus facile à fabriquer et qui peut l'être en des dimensions même très petites.

Dans le rodoir suivant l'invention, qui est définie dans la revendication 1, l'une des matières est sous forme de particules de granulométrie comprise entre 0,2 et 10 mm et, de préférence, entre 0,2 et 3 mm réparties au hasard dans une matrice comprenant l'autre matière.

On obtient ainsi une répartition, suffisante aux fins souhaitées de rodage, des particules dans la matrice simplement par des opérations de mélange, sans avoir à ranger les îlots d'une manière précise et ordonnée, nécessairement coûteuse et fastidieuse.

La matrice peut consister en un liant à base d'une résine thermodurcissable, mais, de préférence, elle consiste en un matériau métallique enrobé de ce liant. Dans ce cas, le matériau métallique représente de 20 à 90 % et de préférence de 50 à 65 % du poids de la matrice. Les particules sont constituées d'un matériau métallique enrobé de liant en résine thermodurcissable. Le matériau métallique représente de 20 à 90 %, et de préférence de 50 à 65 % du poids des particules. Les particules représentent de 2 à 40 %, et de préférence de 3 à 20 % du poids du rodoir.

Les écarts de dureté entre la matrice et les grains peuvent varier de 0 à 10 Shore D avec des écarts préférentiels inférieurs à 5 Shore D.

Comme matériau conférant de la dureté, on peut utiliser par ordre décroissant de dureté le chrome, le fer, l'acier inoxydable, la fonte, le nickel, le cuivre, l'oxyde de titane, le zinc, l'antimoine, l'aluminium, l'étain, le plomb. On peut notamment utiliser les associations suivantes : fer - cuivre, fer - aluminium, fer - acier inoxydable, cuivre - étain, étain - plomb, cuivre - acier inoxydable, acier inoxydable - aluminium, zinc - aluminium, cuivre - cuivre plus étain, etc ...

Comme résine thermodurcissable servant de liant, on peut utiliser notamment une résine polyester, une résine époxy, une résine polyuréthanne. Le liant de la matrice peut être identique à celui des particules ou en être différent.

Le procédé de fabrication d'un rodoir selon l'invention est défini par la revendication 8.

Pour préparer les particules de granulométrie comprise de préférence entre 0,2 et 3 mm, on peut préparer des feuilles en le premier mélange d'une épaisseur comprise entre 0,2 et 1 mm afin que ces feuilles puissent se casser aisément lorsqu'on les plie, puis plier ces feuilles de manière à obtenir des fragments que l'on broie ensuite pour obtenir les particules de granulométrie requise.

Comme catalyseur, on utilise les catalyseurs habituels, notamment les peroxydes tels que le peroxyde de méthyléthylcétone.

Les exemples suivants illustrent l'invention.

### Exemple no.1

On met 100 grammes de résine de polyester Synolite 3780 du groupe Vaissière Favre S.A. 11, Rue de Bordeaux Port Edouard Herriot, Lyon dans un récipient en même temps que 2 grammes d'octoate de cobalt servant d'accélérateur. On mélange. On verse 200 grammes de poudre de cuivre d'une granulométrie comprise entre 50 et 150 microns dans le mélange de résine et d'accélérateur. On ajoute 2 grammes de peroxyde de méthyléthylcétone servant de catalyseur et l'on mélange pendant quatre minutes. On étale le mélange sur un plan et on laisse sécher pendant 24 heures. On découpe la feuille de résine obtenue en carrés de 10 cm de côté, on met une vingtaine de ces carrés dans un broyeur (Moulinex, type 094 260 W), puis on les broie pendant 30 secondes environ. On tamise pour recueillir les grains dont la granulométrie est inférieure à 1 mm.

On mélange 100 grammes de la même résine que ci-dessus à 200 grammes de poudre de fer en procédant comme ci-dessus avec addition comme indiqué ci-dessus d'un accélérateur. On ajoute au mélange de résine et d'accélérateur les particules préparées précédemment de manière qu'elles représentent 10 % de l'ensemble en poids, puis on ajoute rapidement 2 grammes du même catalyseur que mentionné ci-dessus et l'on verse le tout dans un moule dont l'empreinte à la forme de rodoir. Après deux heures de polymérisation, on retire les rodoirs du moule.

La figure 1 représente un rodoir suivant l'invention comprenant des particules 1 dans une matrice 2.

### Exemple no.2

Fabrication d'un rodoir en utilisant un liant, aussi bien pour la matrice que pour les grains, à base de polyuréthanne.

On mélange pour la fabrication des grains de 100 g de résine à 65 g de durcisseur et 160 g de poudre de cuivre.

Pour la fabrication de la matrice, on utilise les mêmes proportions soit 100 g de résine, 65 de durcisseur, 160 g de poudre de fer et 33 g de grains fabriqués précédemment.

### Exemple no.3

On a préalablement fabriqué des grains à base de polyester dans les mêmes proportions que l'exemple no. 2 et ces grains, après être broyés et calibrés, sont introduits dans une matrice à base de polyuréthanne. La fabrication de cette matrice se fait de la manière suivante: 100 g de résine, 2 g d'accélérateur, 200 g de poudre de fer et 20 g de grains à base de polyuréthanne.

### Exemple no.4

Fabrication de rodoirs où la matrice et les grains sont à base de polyester avec une poudre fer dans la matrice et dans les grains une poudre d'inox.

MATRICE: 100 g de résine, 2 g d'accélérateur, 200 g de poudre de fer, 20 g de grains polyester à base d'inox,

GRAINS: 100 g de résine, 2 g d'accélérateur et 200 g de poudre d'inox.

### Exemple no.5

Introduction du catalyseur avant l'introduction des grains dans la résine de la matrice. On effectue le mélange de la fabrication des grains comme à l'exemple no. 1. Lorsque ces grains ont été broyés et calibrés, on effectue l'opération suivante: 100 g de résine, 2 g d'accélérateur, 200 g de poudre de fer.

On procède au mélange de l'ensemble pendant 30 secondes, on ajoute les grains préalablement préparés de manière à ce qu'ils représentent 10% de l'ensemble du poids, puis on mélange une trentaine de secondes.

## Revendications

1. Rodoir comprenant deux matières non abrasives de dureté différente, caractérisé en que l'une des matières est sous forme de particules de granulométrie comprise entre 0,2 et 10 mm et, de préférence, entre 0,2 et 3 mm réparties au hasard dans une matrice comprenant l'autre matière.

2. Rodoir suivant la revendication 1, caractérisé en ce que la matrice consiste en une résine thermodurcissable.

3. Rodoir suivant la revendication 1, caractérisé en ce que la matrice comprend une matière non abrasive métallique enrobée dans un liant à base de résine thermodurcissable.

4. Rodoir suivant l'une des revendications précédentes, caractérisé en ce que les particules comprennent une matière non abrasive métallique enrobée d'un liant en résine thermodurcissable.

5. Rodoir suivant l'une des revendications précédentes, caractérisé en ce que la matière non abrasive métallique représente de 20 à 90 %, et de préférence de 50 à 65 % du poids des particules.

6. Rodoir suivant l'une des revendications précédentes, caractérisé en ce que les particules représentent de 2 à 40 %, et de préférence de 3 à 20 % du poids du rodoir.

7. Rodoir suivant l'une des revendications 4 à 6, caractérisé en ce que la matière non abrasive métallique est choisie notamment parmi le chrome, le fer, l'acier inoxydable, la fonte, le nickel, le cuivre, l'oxyde de titane, le zinc, l'antimoine, l'aluminium, l'étain ou le plomb.

8. Procédé de fabrication d'un rodoir, caractérisé en ce qu'il consiste à mélanger des particules de granulométrie comprise entre 0,2 et 10 mm et, de préférence, entre 0,2 et 3 mm en un premier mélange constitué d'une première matière non abrasive en poudre, d'une résine thermodurcissable et d'un catalyseur de durcissement, à un second mélange liquide, constitué d'une seconde résine thermodurcissable compatible avec la première, éventuellement additionnée d'une seconde matière non abrasive en poudre de dureté différente de la première, et d'un catalyseur ajouté avant ou après le mélange des particules, puis à laisser durcir l'ensemble dans un moule et à démouler.

9. Procédé suivant la revendication 8, caratérisé en ce que les première et deuxième résines sont identiques.

10. Procédé suivant l'une des revendications 8 ou 9, caractérisé en ce qu'il consiste à préparer les particules en fabriquant une feuille en le premier mélange, puis en le fragmentant en particules.

## Patentansprüche

1. Schmirgelfeile, die zwei nicht schleifende Werkstoffe verschiedener Härte aufweist, dadurch **gekennzeichnet**, dass der eine Werkstoff die Form von Teilchen der Kornklasse zwischen 0,2 mm und 10 mm und vorzugsweise zwischen 0,2 mm und 3 mm aufweist, die nach Zufall ungeordnet in einer Matrix verteilt sind, die den anderen Werkstoff enthält.

2. Schmirgelfeile nach Anspruch 1, dadurch **gekennzeichnet**, dass die Matrix aus einem wärmehärtbaren Harz besteht.

3. Schmirgelfeile nach Anspruch 1, dadurch **gekennzeichnet**, dass die Matrix einen nicht schleifenden metallischen Werkstoff enthält, der in ein Bindemittel auf Basis eines wärmehärtbaren Harzes eingehüllt ist.

4. Schmirgelfeile nach einem der vorhergehenden Ansprüche, dadurch **gekennzeichnet**, dass die Teilchen einen nicht schleifenden, metallischen Werkstoff enthalten, der von einem Bindemittel aus wärmehärtbarem Harz umhüllt ist.

5. Schmirgelfeile nach einem der vorhergehenden Ansprüche, dadurch **gekennzeichnet**, dass der nicht schleifende metallische Werkstoff 20 bis 90 und vorzugsweise 50 bis 65 Gewichtsprozent der Teilchen ausmacht.

6. Schmirgelfeile nach einem der vorhergehenden Ansprüche, dadurch **gekennzeichnet**, dass die Teilchen 2 bis 40 und vorzugsweise 3 bis 20 Gewichtsprozent der Schmirgelfeile bilden.

7. Schmirgelfeile nach einem der Ansprüche 4 bis 6, dadurch **gekennzeichnet**, dass der nicht schleifende metallische Werkstoff insbesondere aus den Metallen Chrom, Eisen, nicht oxidierbarem Stahl, Gusseisen, Nickel, Kupfer, Titanoxyd, Zink, Antimon, Aluminium, Zinn oder Blei ausgewählt ist.

8. Verfahren zur Herstellung einer Schmirgelfeile, gekennzeichnet durch folgende Schritte:
Man mischt Teilchen der Kornklassen zwischen 0,2 mm und 10 mm und vorzugsweise zwischen 0,2 mm und 3 mm in einer ersten Mischung, die gebildet ist durch den ersten, nicht schleifenden Werkstoff in Puderform, einem wärmehärtbaren Harz und einem Katalysator zum Härten mit einer zweiten flüssigen Mischung, gebildet durch ein zweites wärmehärtbares Harz, das mit dem ersten kompatibel ist, eventuell ergänzt durch einen zweiten, nicht schleifenden Werkstoff in Puderform und einer von der des ersten verschiedenen Härte und einen Katalysator, der vor oder nach der Mischung der Teilchen zugeführt wird, lässt dann das Ganze in einer Gießform erhärten und entnimmt es dann aus der Gießform.

9. Verfahren nach Anspruch 8, dadurch **gekennzeichnet**, dass das erste und das zweite Harz identisch sind.

10. Verfahren nach einem der Ansprüche 8 oder 9, dadurch **gekennzeichnet**, dass die Teilchen aufbereitet werden, indem eine Folie aus der ersten Mischung hergestellt wird und diese dann in Teilchen zersplittert wird.

## Claims

1. Lapping tool comprising two materials with a different hardness, characterized in that one of the materials is in the form of particles having a particle size of between 0.2 and 10 mm, and preferably between 0.2 and 3 mm distributed randomly in a matrix comprising the other material.

2. Lapping tool according to claim 1, characterized in that the matrix consists of a thermosetting resin.

3. Lapping tool according to claim 1, characterized in that the matrix comprises a metallic material covered with a binder based on a thermosetting resin.

4. Lapping tool according to one of the preceding claims, characterized in that the particles comprise a metallic material covered with a binder made of thermosetting resin.

5. Lapping tool according to one of the preceding claims, characterized in that the metallic material represents 20 to 90%, and preferably 50 to 65 % of the weight of the particles.

6. Lapping tool according to one of the preceding claims, characterized in that the particles represent 2 to 40 %, and preferably 3 to 20 % of the weight of the lapping tool.

7. Lapping tool according to one of claims 4 to 6, characterized in that the non abrasive metallic material is selected from chromium, iron, stainless steel, cast iron, nickel, copper, titanium oxide, zinc, antimony, aluminium, tin and lead.

8. Method for manufacturing a lapping tool, characterized in that it comprises mixing particles having a particle size of between 0.2 and 10 mm, and preferably between 0.2 and 3 mm in a first mixture comprising a first non abrasive powdered material, a thermosetting resin and a hardening catalyst, with a second liquid mixture comprising a second thermosetting resin compatible with the first, possibly with the addition of a second non abrasive powdered material having a different hardness from the first, and a catalyst added before or after mixing the particles, the whole being then allowed to harden in a mould and the removed from the mould.

9. Method according to claim 8, characterized in that the first and second resins are identical.

10. Method according to one of claims 8 or 9, characterized in that it comprises preparing the particles by manufacturing a sheet made of the first mixture and than breaking it up into particles.
